# EUROPÄISCHE PATENTSCHRIFT

(11) **EP 1 223 826 B1**
(45) Veröffentlichungstag und Bekanntmachung des Hinweises auf die Patenterteilung: **07.06.2006**
(21) Anmeldenummer: 00975902.8
(22) Anmeldetag: 24.10.2000
(51) Int. Cl.: A44B 18/00

(54) **VERFAHREN ZUR HERSTELLUNG EINES HAFTVERSCHLUSSTEILES**
METHOD FOR PRODUCING AN ADHESIVE CLOSING COMPONENT
PROCEDE DE PRODUCTION D'UNE PARTIE DE FERMETURE ADHESIVE

(30) Priorität: 30.10.1999 DE 19952417
(43) Veröffentlichungstag der Anmeldung: 24.07.2002
(73) Patentinhaber: Gottlieb Binder GmbH & Co. KG, 71088 Holzgerlingen (DE)
(72) Erfinder: POULAKIS, Konstantinos, 01896 Pulsnitz (DE)
(74) Vertreter: Bartels & Partner
(86) Internationale Anmeldenummer: PCT/EP2000/010452
(87) Internationale Veröffentlichungsnummer: WO 2001/032044

(56) Entgegenhaltungen:
- EP-A- 0 754 415
- EP-A- 0 894 448
- EP-A- 1 038 461
- WO-A-98/57565
- DE-A- 19 906 008
- DE-C- 19 828 856

## Beschreibung

Die Erfindung betrifft ein Verfahren zur Herstellung eines Haftverschlußteiles mit einer Vielzahl von mit einem Träger auf einer seiner beiden Seiten ausgebildeten Verhakungsmitteln, wobei auf der gegenüberliegenden Seite ein Klebstoffmittel aufgebracht wird und wobei auf der Seite des Trägers mit den Verhakungsmitteln zumindest teilweise eine silikonhaltige Trennschicht aufgebracht wird.

Dahingehend hergestellte Haftverschlußteile lassen sich in Form von Band- oder Flächenmaterial zu Rollengebinden aufwickeln, wobei das jeweilige Klebstoffmittel meist in Form eines Schmelzhaftklebers auf Kautschukbasis mit einem Abdeckpapier versehen wird, um zu vermeiden, daß das Klebstoffmittel sich mit den darunterliegenden Verhakungsmitteln fest verbindet. Das Klebstoffmittel dient später dazu, das Haftverschlußteil in Abhängigkeit von seinem Verwendungszweck an einem Fußboden oder an einem Windelmaterial festzulegen, sofern das Haftverschlußteil zum Befestigen eines Teppichmaterials dient bzw. als Verschlußteil für eine Babywindel od.dgl.. Da die Haftverschlußteile in produktionstechnisch großem Umfang verwendet werden und für ihre Weiterverarbeitung beispielsweise im Bereich von Babywindeln über automatische Verarbeitungsmaschinen mit dem Windelmaterial verbunden werden, wobei sehr hohe Produktionsgeschwindigkeiten gefahren werden, ist das Abdeckmaterial des Klebstoffmittels häufig ein Problem, da dieses vor der eigentlichen Verarbeitung des Haftverschlußteiles abgezogen, abgeführt und entsorgt werden muß. Reißt das dünne Abdeckmittel beispielsweise in Form eines Abdeckpapiers ab und wird das Haftverschlußteil mit dem Klebstoffmittel zusammen mit dem verbleibenden Abdeckpapier der Verarbeitungsmaschine zugeführt, ist der gesamte Produktionsprozeß unterbrochen, was zu hohen Ausfallkosten führt.

Durch die DE-U-94 21 906 ist als nächstkommender Stand der Technik eine abdeckfreie Schlaufenverschlußmaterialeinheit bereits bekannt geworden sowie ein Herstellverfahren zum Herstellen derselben mit einer oder mehreren mehrschichtigen Schlaufenverschlußmateriallagen für den Schlaufenteil eines Haken- und Schlaufenverschlusses, wobei das Schlaufenverschlußmaterial in der angegebenen Reihenfolge aufweist:
1. eine Schlaufenlage auf seiner ersten Hauptfläche, wobei die Schlaufenlage mehrere flexible Schlaufen aufweist, die geeignet sind, mit dem komplementären Hakenteil des Haken- und Schlaufenverschlusses in lösbarem Eingriff zu stehen und wobei die Schlaufen an einem Träger verankert sind und
2. eine Selbstkleberschicht auf seiner zweiten Hauptfläche.

Bei dieser bekannten Lösung ist das Schlaufenverschlußmaterial in der Einheit so angeordnet, daß sich die Klebstoffschicht eines darüberliegenden Abschnittes des Schlaufenverschlußmaterials in direktem Kontakt mit der Schlaufenlage eines darunterliegenden Abschnittes des Schlaufenverschlußmaterials befindet, wobei die Schlaufen so beschaffen sind, daß sich beim Entfemen des darüberliegenden Abschnittes des Schlaufenverschlußmaterials von der Einheit die Schlaufen von dem Klebstoff mitgenommen sich aufrichten und dabei den darunterliegenden Abschnitt in eingriffsfähigem Zustand darbieten. Damit sich der dahingehende Effekt einstellt, wird in das Material der Schlaufenlage ein Trennkontrollmittel eingelagert, wobei bei der bekannten Lösung auch reaktionsfähige Silikone zum Einsatz kommen können. Demgemäß muß das komplette Schlaufenmaterial mit dem wirksamen Trennkontrollmittel versehen werden, um den beschriebenen Effekt zu erhalten. Dies bedeutet einen hohen Eintrag an silikonhaltigem Trennkontrollmaterial, was die bekannte Lösung aufwendig und teuer in der Herstellung werden läßt. Trotz der dahingehend vollständigen Silikonisierung kann es darüber hinaus passieren, daß die jeweilige Schlaufe des Schlaufenmaterials nur mit einer geringen Kontaktfläche in Berührung ist mit der jeweils darüberliegenden Klebstoffschicht des Trägers mit den Verhakungsmitteln in Form von Schlaufenmaterial. Demgemäß sind die Verhaftungskräfte dann kleiner als diejenigen im Umfeld des Verschlußmaterials, bei denen die Schlaufen mehr oder minder vollflächig in Anlage mit dem Klebstoffmittel sind. Aufgrund dieser sehr unterschiedlichen Charakteristik kommt es dann zu einem unterschiedlichen Abziehverhalten mit unterschiedlichen Abziehkräften, was die Handhabung des aufgerollten Verschlußmaterials erschwert. Des weiteren ist ein erneutes Aufwickeln der Schlaufenverschlußeinheit unter entsprechender Verhaftung der Materiallagen nur schwer möglich.

Ausgehend von diesem nächstkommenden Stand der Technik liegt der Erfindung die Aufgabe zugrunde, ein Haftverschlußteil mit Klebstoffmittel dahingehend weiter zu verbessern, daß sich dieses kostengünstig und effizient herstellen läßt bei vereinfachter Handhabung und Abziehcharakteristik. Eine dahingehende Aufgabe löst ein Verfahren mit den Merkmalen des Anspruches 1.

Dadurch, daß gemäß dem kennzeichnenden Teil des Anspruches 1 die Verhakungsmittel aus endseitig Verdickungen aufweisenden Stengeln gebildet werden und daß in den Vertiefungen der einzelne Verhakungsköpfe bildenden Verdickungen verstärkt die silikonhaltige Trennschicht aufgebracht wird und die Stengel im wesentlichen von der silikonhaltigen Trennschicht freigehalten werden, läßt sich mit einem geringen Materialeinsatz an silikonhaltigem Trennschichtmaterial bzw. an Trennkontrollmittel dennoch wirksam die gewünschte Abwickelcharakteristik für das bandartige Haftverschlußteil erreichen. Da die silikonhaltige Trennschicht in im wesentlichen gleichen Portionen verteilt in der jeweiligen stirnseitigen Vertiefung des Verhakungskopfes eingebracht wird, ist darüber hinaus ein gleichmäßiges Öffnungs- und Abwickelverhalten erreicht, so daß es zu einer gleichmäßigen Kraftverteilung der Verhaftungskräfte zwischen Klebstoffschicht und Hakenmaterial kommt. Es ist darüber hinaus für einen Fachmann auf diesem Gebiet überraschend, daß er nicht nur mit den aufgezeigten Maßnahmen ein gleichförmiges Öffnungsverhalten erreicht, sondern daß mit dem erfindungsgemäßen Herstellverfahren man auch zu einem Haftverschlußteil gelangt, mit dem man mehrfach Auf- und Abwickelvorgänge vornehmen kann, wobei es beim erneuten Aufwickelvorgang wiederum zu einer entsprechenden, jedoch nicht dauerhaften Verhaftung von Verhakungsmitteln mit dem darüberliegenden Klebstoffmittelmaterial kommt. Im übrigen läßt sich die Menge an einzusetzendem Trennsilikonmaterial derart optimieren, daß jedenfalls die damit in Verbindung stehenden Verhaftungs- oder Schälkräfte derart gering sind, daß das Abwickeln des Haftverschlußteils von der Gebinderolle für die Weiterverarbeitung auch unter Einsatz von Automaten nicht gefährdet oder beeinträchtigt ist. Im übrigen kann auch vollständig auf das Abdeckmaterial in Form eines Abdeckpapiers od. dgl. für das Klebstoffmittel verzichtet werden, was gleichfalls die spätere Verarbeitung des Haftverschlußteils einfacher und sicherer gestaltet.

Bei einer bevorzugten Ausführungsform des erfindungsgemäßen Verfahrens werden als Trennschicht Silikonacrylate eingesetzt, wobei für das Aushärten ein Strahlenhärteverfahren vorgesehen wird. Es hat sich gezeigt, daß insbesondere strahlenhärtbare zu 100 % lösemittelfreie Silikonacrylate sehr gute Ergebnisse erbringen und das Klebstoffmittel möglichst wenig an dem Silikonacrylat, sofern es ausgehärtet ist, anhaftet.

Bei einer besonders bevorzugten Ausführungsform des erfindungsgemäßen Verfahrens bestehen die Verhakungsmittel aus endseitig Verdickungen aufweisenden Stengeln, für deren Herstellung ein Kunststoffmaterial einem Spalt zwischen einem Druckwerkzeug und einem Formwerkzeug zugeführt wird und diese Werkzeuge derart angetrieben werden, daß der Träger im Spalt gebildet und in einer Transportrichtung gefördert wird, bei dem als formgebendes Element am Formwerkzeug ein durchgehende Hohlräume aufweisendes Sieb verwendet wird und bei dem die Verhakungsmittel dadurch gebildet werden, daß das Kunststoffmaterial in den Hohlräumen des Siebes zumindest teilweise erhärtet. Das dahingehende Herstellungsverfahren für den Träger ist durch die DE 198 28 856 C1 bekannt. Hierdurch läßt sich in großtechnischem Maßstab sehr rasch das zu beschichtende Ausgangsmaterial in Form der band- oder flächenartigen Haftverschlußteile herstellen.

Vorzugsweise wird die silikonhaltige Trennbeschichtung in
- gasförmigem oder dampfförmigem Zustand oder
- flüssigem, breiigem oder pastenförmigen Zustand oder
- ionisiertem Zustand durch elektrolytisches oder chemisches Abscheiden oder
- festem, insbesondere körnigem oder pulverigem Zustand
auf das Kunststoffmaterial aufgebracht. Dabei hat es sich als fertigungstechnisch besonders günstig erwiesen, für das Strahlenaushärten der Trennschicht mindestens eine UV-Strahlenquelle einzusetzen. Ferner lassen sich besonders gute Ablöseverhalten erzielen, sofern das Klebstoffmittel ein Klebstoff auf Kautschukbasis ist.

Bei einer besonders bevorzugten Ausführungsform des erfindungsgemäßen Verfahrens wird in den Vertiefungen der die Verhakungsköpfe bildenden Verdickungen verstärkt die Silikontrennschicht aufgebracht und die Stengel werden im wesentlichen von der Silikontrennschicht freigehalten. Da die derart beschichteten Verhakungsköpfe mit einer Art Gleitschicht versehen sind, gleiten die korrespondierenden Schlingen oder Eingreifteile eines weiteren Haftverschlußteiles, das zusammen mit dem ersten Haftverschlußteil den Haftverschluß bildet, hinter die Ecken und Kanten der Verhakungsköpfe, was zu einem verbesserten Verhakungsverhalten führt mit der Folge, daß höhere Lösekräfte notwendig sind, um unter Trennen der Haftverschlußteile den Haftverschluß zu lösen. Der Effekt kommt dadurch zustande, daß das Schlingenmaterial nicht mehr auf den Verhakungsköpfen direkt zu liegen kommt, sondern dort aufgrund der Trennbeschichtung abgleitet und in die Zwischenräume zwischen den Verhakungsköpfen eingreift und dort dann gezielt die Verhakung stattfindet.

Vorzugsweise ist es weiterhin bei dem erfindungsgemäßen Verfahren vorgesehen, daß als Kunststoffmaterial ein thermoplastischer Kunststoff verwendet wird. Ferner ist bei dem erfindungsgemäßen Verfahren vorgesehen, daß das Haftverschlußteil zu transportfähigen Gebinden aufgerollt wird, so daß das Klebstoffmittel in unmittelbarer Anlage mit den darunterliegenden Verhakungsmitteln ist.

Dabei hat sich gezeigt, daß in der Transportrichtung des Haftverschlußteiles die Geschwindigkeiten für den Beschichtungsvorgang zwischen 10 und 100 m/min gefahren werden können. Dies erhöht deutlich die Herstellgeschwindigkeit für das erfindungsgemäße Haftverschlußteil, wobei diese Herstellgeschwindigkeiten nicht erreichbar wären, sofern das Klebstoffmittel in üblicher Weise mit einem Abdeckband oder Abdeckpapier zu versehen wäre.

Im folgenden wird die Erfindung anhand einer Ausführungsform gemäß der Zeichnung näher erläutert.
Es zeigen in prinzipieller und nicht maßstäblicher Darstellung die
- Fig.1: eine teilweise geschnitten gezeichnete Seitenansicht einer Vorrichtung zur Herstellung des Haftverschlußteiles ohne Klebstoffmittelschichtauftrag und ohne Auftrag der silikonhaltigen Abdeckschicht;
- Fig.2: eine schematisch stark vereinfachte Darstellung eines Auftragverfahrens für die silikonhaltige Abdeckschicht;
- Fig.3: in prinzipieller Darstellung eine Seitenansicht auf das Haftverschlußteil mit Klebstoffmittelschicht und silikonhaltiger Abdeckschicht.

Die Fig.1 zeigt in schematischer Darstellung Teile einer Vorrichtung zum Durchführen des erfindungsgemäßen Verfahrens mit einem Extruderkopf 1 als Zuführeinrichtung für in plastischem oder flüssigem Zustand befindliches thermoplastisches Kunststoffmaterial, wobei der Kunststoff als ein Band, dessen Breite derjenigen des herzustellenden Haftverschlußteiles entspricht, dem Spalt zwischen einem Druckwerkzeug und einem Formwerkzeug zugeführt wird. Als Druckwerkzeug ist eine Druckwalze 3 vorgesehen. Bei dem Formwerkzeug handelt es sich um eine als Ganzes mit 5 bezeichnete Formwalze. Beide Walzen sind in den in Fig.1 mit Bogenpfeilen 7 und 9 angegebenen Drehrichtungen angetrieben, so daß zwischen ihnen ein Förderspalt gebildet wird, durch den das Kunststoffband in Transportrichtung gefördert wird, während gleichzeitig im Spalt das Kunststoffband zum Träger 11 des Haftverschlußteiles geformt wird und der Träger 11 an der an der Formwalze 5 anliegenden Seite durch die formgebenden Elemente der Formwalze 5 die zur Bildung von Verhakungsmitteln erforderliche Formgebung erhält.

Zu diesem Zweck weist die Formwalze 5 am Umfang zwei formgebende Elemente in Form je eines Siebes auf, nämlich eines äußeren Siebes 13 und eines inneren Siebes 15, die aneinanderliegen. Die angesprochenen Siebe 13 und 15 sind derart ineinandergesteckt, daß die durch die Sieböffnungen von äußerem Sieb 13 und innerem Sieb 15 gebildeten Hohlräume mit gemeinsamer Achse miteinander fluchten.

Die Dicke des äußeren Siebes 13 ist größer als diejenige des inneren Siebes 15, dessen Hohlräume wiederum im Querschnitt größer sind als die Hohlräume des äußeren Siebes 13. Aufgrund dieser Konfiguration wird der im Spalt zwischen Druckwalze 3 und Formwalze 5 in die Hohlräume eingedrückte Kunststoff so geformt, daß am Träger 11 vorspringende Stengel 17 mit verdickten Enden 19 gebildet werden. Der Unterschied der Querschnittsgrößen der Hohlräume ist derart gewählt, daß die Verbreiterung an den Enden 19 lediglich so groß ist, daß nach teilweisem oder vollständigem Erhärten des Kunststoffmaterials das Ausziehen der Stengel 17 aus den Hohlräumen sicher erfolgen kann, wenn der Träger 11 über eine Ausziehwalze 21 von der Formwalze 5 abgeführt wird. Das derart hergestellte Haftverschlußteil 23 ist in den Fig.2 und 3 in einer Seitenansicht teilweise dargestellt, wobei das Haftverschlußteil 23 auf seiner Rückseite mit einer Klebstoffmittelschicht 25 versehen wird. Das dahingehende Klebstoffmittel ist vorzugsweise ein Klebstoff auf Kautschukbasis. Das Klebstoffmittel selbst wird in üblicher und daher nicht näher beschriebener Art und Weise auf die Rückseite des Haftverschlußteiles 23 aufgebracht. Die verdickten Enden 19 an den Stengeln 17 bilden die eigentlichen Verhakungsmittel 27, die mit der Trennbeschichtung zu versehen sind. Die verdickten Enden 19 selbst können für eine abschließende Formgebung als Verhakungskopf des Verhakungsmittels 27 kalandriert werden (nicht näher dargestellt).

Auf der Seite des Trägers 11 mit den Verhakungsmitteln 27 wird zumindest teilweise eine silikonhaltige Trennschicht 29 aufgebracht und anschließend ausgehärtet. Als Trennschicht 29 werden insbesondere Silikonacrylate eingesetzt, wobei für das Aushärten ein Strahlenhärteverfahren zum Einsatz kommt. Die Aushärtung beruht dabei auf der Polymerisation der C-C-Doppelbindungen der Acrylatgruppen über eine Radikalkettenreaktion. Während bei der Elektronenstrahlhärtung die hohe Strahlungsenergie genügend viele Radikale für den spontanen Polymerisationsablauf erzeugt, besitzt UV-Licht verglichen zu den Elektronenstrahlen eine geringere Energie. Daher ist bei der UV-Härtung der Zusatz eines Fotoinitiators sinnvoll, dessen Zerfall die erforderliche hohe lokale Radikalkonzentration bereitstellt, die für die Polymerisation erforderlich ist. Radikalerzeugung und sofortiges Kettenwachstum bewirken bereits bei Raumtemperatur eine schnelle und effektive dreidimensionale Vernetzung der Silikonacrylate miteinander.

Ein grundsätzlicher Effekt bei der radikalischen Polymerisation ist die Inhibierung durch Luftsauerstoff. Die wachsende Radikalkette wird durch Kontakt mit Sauerstoff abgebrochen, da die Reaktion der Monomerradikale mit Sauerstoff wegen des großen Überschusses deutlich schneller abläuft als die mit freien Monomeren. Das verhinderte Kettenwachstum führt nur zu kurzkettigen, noch flüssigen Polymeren, wodurch die Substratoberfläche schmierig oder klebrig wird und damit für die weitere Verwendung ungeeignet ist. Diese Auswirkungen können jedoch dadurch behoben werden, daß die Härtung unter Inertgas durchgeführt wird. Durch Spülen mit Stickstoff wird dabei die Konzentration des Luftsauerstoffes in der Härtungszone in den nicht schädlichen Bereich abgesenkt.

Besonders umweltverträglich ist es, Silikonacrylate einzusetzen, die einen Festkörpergehalt von 100 % aufweisen und daher lösungsmittelfrei verarbeitet werden können. Da zur Aushärtung kein Katalysator benötigt wird, kann auch eine Vergiftung durch Fremdstoffe im Substrat nicht auftreten. Demgemäß läßt sich ein derart beschichtetes Haftverschlußteil ohne schädliche Umweltbelastung entsorgen oder recyceln. Neben den angesprochenen Elektronenstrahl- und UV-Härtungsverfahren ist auch eine thermische Aushärtung der Silikonabdeckung möglich und denkbar. Die angesprochene Beschichtung mit dem Silikonacrylat ist möglich aus dem gasförmigen oder dampfförmigen Zustand, beispielsweise durch Aufdampfen. Eine weitere Beschichtungsmöglichkeit ergibt sich aus dem flüssigen, breiigen oder pastenförmigen Zustand durch Anstreichen, Dispersions- oder Schmelzbeschichten sowie durch Extrudieren, Gießen oder Tauchen. Bei der bevorzugten Ausführungsform gemäß der Fig.2 befindet sich das Silikonbeschichtungsmaterial in einem Bad 31 und wird von dort über eine Auftragswalze 33 auf die verdickten Enden 19 der Verhakungsmittel 27 aufgetragen. Die Drehrichtung der Auftragswalze 33 ist dabei in der Fig.2 mit einem Pfeil angegeben ebenso wie die fortlaufende Transportrichtung für den Träger 11. An das Auftragsbad 31 schließt sich dann die als Ganzes mit 35 bezeichnete UV-Härtungseinrichtung an. Weitere Beschichtungsmöglichkeiten bestehen in Form von elektrolytischen oder chemischen Abscheideprozessen oder Beschichtungsverfahren aus körnigen oder pulverigen Zuständen.

Sofern die verdickten Kopfenden 19 der Verhakungsmittel 27 fertigungstechnisch bedingt über eine Vertiefung verfügen, kann diese Vertiefung vermehrt mit dem silikonhaltigen Trennschichtmittel 29 gefüllt sein. Es ist aber auch denkbar, daß je nach Auftragsverfahren die von den Verhakungsmitteln 27 freigehaltenen Stellen auf der Oberseite des Trägers 11 silikonbeschichtet (nicht dargestellt) sind. Entscheidend ist jedoch, daß die Stelle, die im aufgewickelten Zustand des Haftverschlußteiles 23 dem Klebstoffmittel 25 benachbart gegenüberliegend angeordnet ist, die Silikonabdeckung aufweist, um derart ein Verhaften des Klebstoffes an dem darunterliegenden Bandmaterial zu verhindern.

In praktischen Versuchen hat sich gezeigt, daß der Schälwiderstand gemessen in N/cm eines üblichen Klebstoffmittels 25 auf Haftelementen mit Silikon 0,65 beträgt und ohne Silikon 4,8. Das heißt, es ist möglich, silikonisierte Haftelemente mit auf der Rückseite angeordnetem Klebstoffmittel 25 von Rollengebinden (nicht dargestellt) ohne Probleme abzuwickeln, auch wenn das Abdeckpapier für das Klebstoffmittel 25 weggelassen ist.

Die nachfolgenden Versuchsreihen zeigen dabei die besondere Eignung dahingehender silikonisierter Haftverschlußteile 23.

### Versuchsreihe 1:

Verklebung der Proben 1 Tag nach der Vernetzung der Silikonacrylate mit einer Verarbeitungsgeschwindigkeit von 10 m/min. Das Haftverschlußteil 23 mit Klebstoffmittel 25 auf Kautschukbasis wurde per Hand auf den silikonisierten Haftverschluß 23 aufgedrückt und nicht weiter belastet.

Schäl-1: Haftverschlußteil 23 mit Klebstoffmittel 25 von silikonisiertem Haftverschlußteil 23 abgezogen und auf Stahlblech geklebt.

Schäl-2: Schälversuch unmittelbar von silikonisiertem Haftverschlußteil 23.

In der Nullprobe des Klebstoffmittels 25 befinden sich 2,9 bis 3,2 Atom-% Silicium.

| | | | | |
|---|---|---|---|---|
| **Verklebung /Tage** | **Ford/°C** | **Schäl-1/N cm**^{**-1**} | **Schäl-2/N cm**^{**-1**} | **Si/Atom-%** |
| 1 | 70;70 | 11,5;13,5 | ≤1,2 | 7,0;7,3 |
| 5 | 70;70 | 11;12 | ≤ 1,3 | 6,6;7 |
| 12 | 70;70 | 11;11,5 | ≤ 0,5 | 4,6;7,6 |

### Versuchsreihe 2

Verklebung der Proben 5 Tage nach der Vernetzung der Silikonacrylate mit einer Verarbeitungsgeschwindigkeit von 100 m/min. Das Haftverschlußteil 23 mit Klebstoffmittel 25 wurde per Hand auf den silikonisierten Haftverschlußteil 23 aufgedrückt und die verklebten Proben zwischen zwei Blechen der Größe 300 mm x 300 mm mit ca. 5,5 kg belastet.

| **Verklebung**/Tage | **Ford/**°C | **Schäl**-**1**/N cm-¹ | **Schäl-2**/N cm⁻¹ | **Si**/Atom-% |
|---|---|---|---|---|
| 1 | 70;72 | 10,5;11 | ≤ 0,5 | 11,4;11,4 |
| 7 | 60;65 | 9;8,5 | a | 14,2;12,8 |

| | | | | |
|---|---|---|---|---|
| a: nicht meßbar, da die Trennkraft zu gering ist. | | | | |

Mithin lassen sich für die Beschichtungsvorgänge auch sehr hohe Geschwindigkeiten fahren zwischen 10 und 100 m/min mit guten Ergebnissen.

Sofern die silikonisierten Haftelemente des Haftverschlußteiles 23 noch nicht völlig ausgehärtet sind, ist ein geringer Silikonübertrag auf den Klebstoff möglich, was jedoch die Klebstoffeigenschaft nicht negativ beeinträchtigt. Mit dem erfindungsgemäßen Verfahren ist es jedenfalls möglich, das Haftverschlußteil 23 zu transportfähigen Gebinden aufzurollen, so daß das Klebstoffmittel 25 abdeckfrei in unmittelbarer Anlage mit den darunterliegenden Verhakungsmitteln 27 ist und daß dennoch unproblematisch für die weitere Verarbeitung das dahingehende Haftverschlußteil 23 von der Gebinderolle abgewickelt werden kann.

Bei einer geänderten, nicht näher dargestellten Ausführungsform des erfindungsgemäßen Haftverschlußteiles kann dieses aus einem Gewebe bestehen, wobei die Verhakungsmittel diesmal aus Einzelschlaufen bestehen, die mit dem Gewebe verbunden sind. Das Gewebe kann ein Textilmaterial sein oder aus Kunststoff bestehen. Ferner können die Einzelschlaufen einstückig mit dem Gewebe verbunden sein oder in dieses nachträglich eingewoben werden. Das dahingehende Haftverschlußteil mit Schlaufenelementen wird dann gleichfalls dem erfindungsgemäßen Verfahren unterzogen und mit einem Silikonmaterial beschichtet, wobei das dahingehend beschichtete Material die Schlaufen auch entlang ihrer Innenseiten umfaßt und auch das Trägermaterial in Form des Gewebes nunmehr von dem Silikonmaterial beschichtet ist.

Vorzugsweise wird bei der dahingehenden Ausführungsform eine kationische Strahlungshärtung eingesetzt, wobei als Ausgangsmonomere sich insbesondere cycloaliphatische Verbindungen eignen, die unter Ringöffnung leicht polymerisieren, so z.B. cycloaliphatische Epoxide. Als Photoinitiatoren dienen unter anderem Oniumsalze, die unter UV-Einfluß freie Lewis- oder Brönstedtsäuren bilden. Der Vorteil bei der kationischen Strahlungshärtung ist, daß auch nach Durchlaufen der UV-Strahlungsquelle ein Nachaushärten der silikonhaltigen Trennschicht am Haftverschlußteil mit seinen Schlaufenelementen erfolgt.

## Patentansprüche

1. Verfahren zur Herstellung eines Haftverschlußteiles (23) mit einer Vielzahl von mit einem Träger (11) auf einer seiner beiden Seiten ausgebildeten Verhakungsmitteln (27), wobei auf der gegenüberliegenden Seite ein Klebstoffmittel (25) aufgebracht wird und wobei auf der Seite des Trägers (11) mit den Verhakungsmitteln (27) zumindest teilweise eine silikonhaltige Trennschicht (29) aufgebracht wird, **dadurch gekennzeichnet, daß** die Verhakungsmittel (27) aus endseitig Verdickungen (19) aufweisenden Stengeln (17) gebildet werden und daß in den Vertiefungen der einzelne Verhakungsköpfe bildenden Verdickungen (19) verstärkt die silikonhaltige Trennschicht (29) aufgebracht wird und die Stengel (17) im wesentlichen von der silikonhaltigen Trennschicht (29) freigehalten werden.

2. Verfahren nach Anspruch 1, **dadurch gekennzeichnet, daß** als Trennschicht (29) Silikonacrylate eingesetzt werden und daß ein Aushärten der Trennschicht (29) über Strahlenhärtung vorgenommen wird.

3. Verfahren nach Anspruch 1 oder 2, **dadurch gekennzeichnet, daß** für die Herstellung der Verhakungsmittel (27) ein Kunststoffmaterial einem Spalt zwischen einem Druckwerkzeug (3) und einem Formwerkzeug (5) zugeführt wird und diese Werkzeuge (3,5) derart angetrieben werden, daß der Träger (11) im Spalt gebildet und in einer Transportrichtung gefördert wird, bei dem als formgebendes Element am Formwerkzeug (5) ein durchgehende Hohlräume aufweisendes Sieb verwendet wird und bei dem die Verhakungsmittel (27) **dadurch** gebildet werden, daß das Kunststoffmaterial in den Hohlräumen des Siebes zumindest teilweise erhärtet.

4. Verfahren nach einem der Ansprüche 1 bis 3, **dadurch gekennzeichnet, daß** die silikonhaltige Trennschicht (29) in
- gasförmigem oder dampfförmigem Zustand oder
- flüssigem, breiigem oder pastenförmigem Zustand oder
- ionisiertem Zustand durch elektrolytisches oder chemisches Abscheiden oder
- festem, insbesondere körnigem oder pulverigem Zustand auf das Kunststoffmaterial aufgebracht wird.

5. Verfahren nach einem der Ansprüche 1 bis 4, **dadurch gekennzeichnet, daß** für das Strahlenaushärten der Trennschicht (29) mindestens eine UV-Strahlenquelle (35) eingesetzt wird.

6. Verfahren nach einem der Ansprüche 1 bis 5, **dadurch gekennzeichnet, daß** als Klebstoffmittel (25) ein Klebstoff auf Kautschukbasis eingesetzt wird.

7. Verfahren nach einem der Ansprüche 1 bis 6, **dadurch gekennzeichnet, daß** als Kunststoffmaterial ein thermoplastischer Kunststoff verwendet wird.

8. Verfahren nach einem der Ansprüche 1 bis 7, **dadurch gekennzeichnet, daß** das Haftverschlußteil (23) zu transportfähigen Gebinden aufgerollt wird, so daß das Klebstoffmittel (25) in unmittelbarer Anlage mit den darunterliegenden Verhakungsmitteln (27) ist.

9. Verfahren nach einem der Ansprüche 3 bis 8, **dadurch gekennzeichnet, daß** in der Transportrichtung des Haftverschlußteiles (23) die Geschwindigkeiten für den Beschichtungsvorgang zwischen 10 und 100 m/min gefahren werden.

## Claims

1. Method for producing an adhesive closure part (23) with a multitude of hook-up means (27) formed with a support (11) on one of its two sides, whereby an adhesive (25) is applied on the opposite side, and whereby a separating layer (29) containing silicone at least in part is applied on the side of the support (11) with the hook-up means (27), **characterised in that** the hook-up means (27) are formed from rods (17) with thickenings (19) at their ends, and **in that** the silicone separating layer (29) is applied thicker in the recesses of the individual hook-up heads forming the thickenings (19), and **in that** the rods (17) are kept substantially free from the silicone containing separating layer (29).

2. Method according to Claim 1, **characterised in that** silicone acrylates are used as separating layer (29), and **in that** curing of the separating layer (29) is carried out by means of radiation curing.

3. Method according to Claim 1 or 2, **characterised in that** a synthetic material is inserted into a gap between a pressure tool (3) and a forming tool (5) for producing the hook-up means (27), and **in that** these tools (3, 5) are driven in such a way that the support (11) is formed in the gap and conveyed in a transport direction, whereby a sieve containing continuous hollow spaces is used as the forming element on the forming tool (5), and whereby the hook-up means (27) are formed by curing the synthetic material in the hollow spaces of the sieve at least in part.

4. Method according to one of the Claims 1 to 3, **characterised in that** the silicone containing separating layer (29) is applied onto the synthetic material in
- a gaseous or steam condition, or
- a liquid, sludge, or paste condition, or
- an ionised condition by means of electrolytic or chemical separation, or
- a solid, especially grain or powder condition.

5. Method according to one of the Claims 1 to 4, **characterised in that** at least one UV radiation source (35) is used for the radiation curing of the separating layer (29).

6. Method according to one of the Claims 1 to 5, **characterised in that** a rubber based adhesive is used as the adhesive (25).

7. Method according to one of the Claims 1 to 6, **characterised in that** a thermoplastic adhesive is used as the synthetic material.

8. Method according to one of the Claims 1 to 7, **characterised in that** the adhesive closure part (23) is rolled up into transportable bindings, so that the adhesive (25) abuts directly against the underlying hook-up means (27).

9. Method according to one of the Claims 3 to 8, **characterised in that** speeds for the coating process are drive at between 10 and 100 m/min in the transport direction of the adhesive closure part (23).

## Revendications

1. Procédé de production d'une partie (23) de fermeture auto-agrippante comprenant une pluralité de moyens (27) d'accrochage constituée en ayant un support (11) sur l'une de ses deux faces, en déposant un agent (25) adhésif sur la face opposée et en déposant sur la face du support (11) ayant les moyens (27) d'accrochage au moins en partie une couche (29) de séparation siliconée, **caractérisé en ce que** les moyens (27) d'accrochage sont formés de tiges (17) ayant des épaississements (19) du côté de l'extrémité, et **en ce que** l'on dépose la couche (29) de séparation siliconée de façon renforcée dans les cavités des épaississements (19) formant les têtes d'accrochage et on laisse les tiges (17) sensiblement dégagées de la couche (29) de séparation siliconée.

2. Procédé suivant la revendication 1, **caractérisé en ce que** l'on utilise comme couche (29) de séparation des acrylates de silicone et **en ce que** l'on effectue un durcissement de la couche (29) de séparation par durcissement par rayonnement.

3. Procédé suivant la revendication 1 ou 2, **caractérisé en ce que** pour la production des moyens (27) d'accrochage, on envoie une matière plastique dans un intervalle compris entre un outil (3) de compression et un outil (5) de formage, et on entraîne ces outils (3, 5) de manière à former le support (11) dans l'intervalle et à le transporter dans un sens de transport, dans lequel on utilise comme élément donnant de la forme, sur l'outil (5) de formage, un tamis ayant des mailles traversantes et dans lequel on forme les moyens (27) d'accrochage en durcissant au moins en partie la matière plastique dans les mailles du tamis.

4. Procédé suivant l'une des revendications 1 à 3, **caractérisé en ce que** l'on dépose la couche (29) de séparation siliconée
- à l'état sous forme de gaz ou sous forme de vapeur ou
- à l'état liquide, de magma ou sous forme de pâte ou
- à l'état ionisé par dépôt électrolytique ou chimique ou
- à l'état solide, notamment granulé ou pulvérulent
sur la matière plastique.

5. Procédé suivant l'une des revendications 1 à 4, **caractérisé en ce que** l'on utilise pour le durcissement par rayonnement de la couche (29) de séparation au moins une source (35) de rayonnement UV.

6. Procédé suivant l'une des revendications 1 à 5, **caractérisé en ce que** l'on utilise comme agent (25) adhésif une colle à base de caoutchouc.

7. Procédé suivant l'une des revendications 1 à 6, **caractérisé en ce que** l'on utilise comme matière plastique une matière plastique thermoplastique.

8. Procédé suivant l'une des revendications 1 à 7, **caractérisé en ce que** l'on enroule la partie (23) de fermeture auto-agrippante en des écheveaux pouvant être transportés, de façon à ce que l'agent (25) adhésif soit en contact direct avec les moyens (27) d'accrochage sous-jacents.

9. Procédé suivant l'une des revendications 3 à 8, **caractérisé en ce que** l'on effectue l'opération de revêtement à des vitesses dans le sens de transport de la partie (23) de fermeture auto-agrippante comprises entre 10 et 100 mètres à la minute.
